# EUROPÄISCHE PATENTSCHRIFT

(11) **EP 0 162 283 B1**
(45) Veröffentlichungstag und Bekanntmachung des Hinweises auf die Patenterteilung: **01.06.1988**
(21) Anmeldenummer: 85104605.2
(22) Anmeldetag: 16.04.1985
(51) Int. Cl.: C25F 3/04, B41N 1/08

(54) **Verfahren zur elektrochemischen Aufrauhung von Aluminium für Druckplattenträger in einem wässrigen Mischelektrolyten**
Process for the electrochemical roughening of aluminium printing plate supports in an aqueous mixed electrolyte
Procédé de grainage électrochimique d'aluminium pour supports de plaques d'impression dans un électrolyte composite aqueux

(30) Priorität: 25.04.1984 DE 3415364
(43) Veröffentlichungstag der Anmeldung: 27.11.1985
(73) Patentinhaber: HOECHST AKTIENGESELLSCHAFT, 65926 Frankfurt am Main (DE)
(72) Erfinder: Mohr, Dieter, Dr. Dipl.-Chem., D-6229 Schlangenbad 5 (DE); Frass, Werner, Dr. Dipl.-Chem., D-6200 Wiesbaden-Naurod (DE)

(56) Entgegenhaltungen:
- JP-A-80 011 364
- CHEMICAL ABSTRACTS, Band 93, Nr. 4, 28. Juli 1980, Seite 618, Nr. 35852b, Columbus, Ohio, US
- CHEMICAL ABSTRACTS, Band 95, Nr. 16, 19. Oktober 1981, Seite 714, Nr. 143008f, Columbus, Ohio, US

## Beschreibung

Die Erfindung betrifft ein Verfahren zur Herstellung von Druckplattenträgern aus Aluminium oder seinen Legierungen durch elektrochemische Aufrauhung, das mit Wechselstrom in einem wässrigen Mischelektrolyten durchgeführt wird.

Druckplatten (mit diesem Begriff sind im Rahmen der vorliegenden Erfindung Offsetdruckplatten gemeint) bestehen in der Regel aus einem Träger und mindestens einer auf diesem angeordneten strahlungs(licht)empfindlichen Reproduktionsschicht, wobei diese Schicht entweder vom Verbraucher (bei nicht-vorbeschichteten Platten) oder vom industriellen Hersteller (bei vorbeschichteten Platten) auf den Schichtträger aufgebrachtwird. Als Schichtträgermaterial hat sich auf dem Druckplattengebiet Aluminium oder eine seiner Legierungen durchgesetzt. Diese Schichtträger können prinzipiell auch ohne eine modifizierende Vorbehandlung eingesetzt werden, sie werden im allgemeinen jedoch in bzw. auf der Oberfläche modifiziert, beispielsweise durch eine mechanische, chemische und/oder elektrochemische Aufrauhung (im Schrifttum gelegentlich auch Körnung oder Ätzung genannt), eine chemische oder elektrochemische Oxidation und/oder eine Behandlung mit Hydrophilierungsmitteln. In den modernen kontinuierlich-arbeitenden Hochgeschwindigkeitsanlagen der Hersteller von Druckplattenträgern und/oder vorbeschichteten Druckplatten wird oftmals eine Kombination der genannten Modifizierungsarten angewandt, insbesondere eine Kombination aus elektrochemischer Aufrauhung und anodischer Oxidation, gegebenenfalls mit einer nachfolgenden Hydrophilierungsstufe. Das Aufrauhen wird beispielsweise in wässrigen Säuren wie wässrigen HCI- oder HN0₃-Lösungen, in wässrigen Salzlösungen wie wässrigen NaCI- oder AI(NO₃)₃-Lösungen oder auch in Kombinationen dieser Komponenten unter Einsatz von Wechselstrom durchgeführt. Die so erzielbaren Rauhtiefen (angegeben beispielsweise als mittlere Rauhtiefen R_{z}) der aufgerauhten Oberfläche liegen im Bereich von etwa 1 bis 15 ym. Die Rauhtiefe wird nach DIN 4768 in der Fassung vom Oktober 1970 ermittelt, die Rauhtiefe R_{z} ist dann das arithmetische Mittel aus den Einzelrauhtiefen fünf aufeinandergrenzender Einzelmessstrecken.

Die Aufrauhung wird u.a. deshalb durchgeführt, um die Haftung der Reproduktionsschicht auf dem Schichtträger und die Wasserführung der aus der Druckplatte durch Bestrahlen (Belichten) und Entwickeln entstehenden Druckform zu verbessern. Durch das Bestrahlen und Entwickeln (bzw. Entschichten bei elektrophotographisch arbeitenden Reproduktionsschichten) werden auf der Druckplatte die beim späteren Drucken farbführenden Bildstellen und die wasserführenden Nichtbildstellen (im allgemeinen die freigelegte Trägeroberfläche) erzeugt, wodurch die eigentliche Druckform entsteht. Auf die spätere Topographie der aufzurauhenden Aluminiumoberfläche haben verschiedenste Parameter einen Einfluss, wofür beispielhaft die folgenden Ausführungen zum Stand der Technik stehen mögen:

In dem Aufsatz «The Alternating Current Etching of Aluminium Lithographic Sheet» (Die Wechselstrom-Aufrauhung von Aluminiumplatten für die Lithographie) von A.J. Dowell in Transactions of the Institute of Metal Finishing, 1979, Vol. 57, S. 138 bis 144 werden grundsätzliche Ausführungen zur Aufrauhung von Aluminium in wässrigen Salzsäurelösungen gemacht, wobei die folgenden Verfahrensparameter variiert und die entsprechenden Auswirkungen untersucht wurden. Die Elektrolytzusammensetzung wird bei mehrmaligem Gebrauch des Elektrolyten beispielsweise hinsichtlich der H⁺(H₃O⁺)-lonenkon- zentration (messbar über den pH-Wert) und der AI³⁺-lonenkonzentration verändert, wobei Auswirkungen auf die Oberflächentopographie zu beobachten sind. Die Temperaturvariation zwischen 16°C und 90°C zeigt einen verändernden Einfluss erst ab etwa 50 °C, der sich beispielsweise durch den starken Rückgang der Schichtbildung auf der Oberfläche äussert. Die Aufrauhdauer-Veränderung zwischen 2 und 25 min führt bei zunehmender Einwirkzeit auch zu einer zunehmenden Metallauflösung. Die Variation der Stromdichte zwischen 2 und 8 Aldm² ergibt mit steigender Stromdichte auch höhere Rauhigkeitswerte. Wenn die Säurekonzentration im Bereich 0,17 bis 3,3% an HCI liegt, dann treten zwischen 0,5 und 2% an HCI nur unwesentliche Veränderungen in der Lochstruktur auf, unter 0,5% an HCI findet nur ein lokaler Angriff an der Oberfläche und bei den hohen Werten ein unregelmässiges Auflösen von AI statt. Der Zusatz von S0₄²--lonen oder CI--lonen in Salzform [z. B. durch Zugabe von Al₂(SO₄)₃ oder NaO] kann ebenfalls zu einer Beeinflussung der Topographie des aufgerauhten Aluminiums führen. Die Gleichrichtung des Wechselstroms zeigt, dass offensichtlich beide Halbwellenarten für eine gleichmässige Aufrauhung erforderlich sind.

Der Einsatz von wässrigen HCI-Lösungen als Elektrolytlösung zum elektrochemischen Aufrauhen von Trägermaterialien aus Aluminium ist demnach grundsätzlich als bekannt vorauszusetzen. Es kann damit-wie auch viele Beispiele von Handelsdruckplatten zeigen - eine gleichmässige Körnung erhalten werden, die für das Anwendungsgebiet der Lithographie besonders geeignet ist und innerhalb eines für die Praxis im allgemeinen brauchbaren Rauhigkeitsbereiches liegt. Für bestimmte Einsatzgebiete von Druckplatten (z.B. bei bestimmten negativ-arbeitenden Reproduktionsschichten) ist aber eine gleichmässige und relativ «flach» aufgerauhte Oberflächentopographie erforderlich, die jedoch in den bisher bekannten Elektrolytlösungen auf der Basis von wässrigen HCI-Lösungen in den modernen, schnell-laufenden Hochleistungsanlagen nur unter erschwerten Bedingungen zu erzielen ist; beispielsweise müssen - was prozessmässig immer nur schwierig steuerbar ist - die Verfahrensparameter innerhalb sehr enger Grenzen gehalten werden.

Der Einfluss der Zusammensetzung des Elektrolyten auf die Aufrauhqualität wird beispielsweise auch in den folgenden Veröffentlichungen beschrieben, in denen wässrige Mischelektrolyte zum Einsatz kommen:
- Die DE-A-2250275 (= GB-A-1400918) nennt als Elektrolytlösung bei der Wechselstrom-Aufrauhung von Aluminium für Druckplattenträger wässrige Lösungen eines Gehalts von 1,0 bis 1,5% an HN0₃ oder von 0,4 bis 0,6% an HCI und gegebenenfalls 0,4 bis 0,6% an H₃P0₄,
- die DE-B-2327764 (= US-A-3887447) nennt als Elektrolytlösung bei der Wechselstromaufrauhung von Aluminium wässrige Lösungen eines Gehalts von 0,2 bis 2% an HCI und 0,15 bis 1,5% an H₃P0₄,
- die DE-A-2708669 (= US-A-4052275) nennt als Elektrolytlösung bei der Aufrauhung von Aluminium wässrige Lösungen eines Gehalts von 0,75 bis 3,5% an HCI und 0,2 bis 1% an Weinsäure [2,3-Dihydroxybutandisäure (1,4)],
- die DE-A-2816307 (= US-A-4172772) nennt als Elektrolytlösung bei der Wechselstromaufrauhung von Aluminium wässrige Lösungen eines Gehalts von 0,2 bis 1,7% an HCI und 0,5 bis 4% an einer Alkansäure von C, bis C₄ (insbesondere Essigsäure - Ethansäure),
- die DE-A-3127329 (= US-A-4367124) nennt als Elektrolytlösung bei der Aufrauhung von Aluminiumträgermaterialien für Druckplatten wässrige Lösungen eines Gehalts von 0,35 bis 3,5% an HCI und 0,001 bis 2% an einer β-Dicarbonylverbindung wie Acetylaceton oder Acetessigsäureethylester, und
-die EP-B-0036672 (= US-A-4339315) nennt als Elektrolytlösung bei der Aufrauhung von Aluminiumträgermaterialien für Druckplatten wässrige Lösungen eines Gehalts von 0,1 bis 1,0 Mol/1 an HCI und 0,01 bis 1 Mol/1 an Citronen- oder Äpfelsäure [3-Hydroxy-pentantrisäure (1,3,5) und 2-Hydroxy-butandisäure (1,4)],
- die DE-B-2218471 (= US-A-3755116) nennt den Zusatz antikorrosiver Mittel -wozu Monoamine, Diamine, aliphatische Aldehyde, Carbonsäureamide wie Acetamid, Harnstoff, Chromsäure und nichtionische Tenside wie Polyethylenglykolether oder -ester gezählt werden - zu einem wässrigen Salzsäureelektrolyten für die Aufrauhung von Aluminium für Druckplattenträger.

Die bisher bekannten organischen Zusätze zu wässrigen Säureelektrolyten wie HCI- oder HN0₃-Lösungen haben den Nachteil, dass sie bei hoher Strombelastung (Spannung) in den modernen, kontinuierlich arbeitenden Bandanlagen elektrochemisch instabil werden und sich zumindest teilweise zersetzen. Die bekannten anorganischen Zusätze wie Phosphor-, Chrom- oder Borsäure haben den Nachteil, dass lokal die beabsichtigte Schutzwirkung häufig zusammenbricht und dort dann einzelne, besonders ausgeprägte Narben entstehen. So kann zum Beispiel der Zusatz von H₃P0₄ zu flach aufgerauhten Oberflächen führen, die jedoch den Nachteil vieler tiefer Einzellöcher haben.

Die bisher bekannten komplexierend wirkenden Zusätze beschleunigen in der Regel durch «Wegfangen» von freigesetzten A13, -Ionen die Auflösung des Aluminiums und führen dadurch zur Verstärkung des Aufrauhangriffs; dies führt jedoch oftmals dazu, dass keine zusätzlichen Lochkeime geschaffen werden, sondern bereits gebildete Keime und Löcher weiterwachsen, d.h. es kommt dann zu einer verstärkten Narbenbildung. Die bisher bekannten inhibierend wirkenden Zusätze bewirken zwar in der Regel, dass das Lochwachstum einzelner Löcher relativ bald gestoppt wird und neue Lochkeime entstehen können; sie haben jedoch den entscheidenden Nachteil, dass diese Schutzwirkung durch Fehlstellen, Legierungsbestandteile u.ä. zusammenbrechen kann; dies führt dann zu tiefen Löchern in einer sonst flach und gleichmässig aufgerauhten Oberfläche. Trägermaterialien mit solchen Fehlstellen sind aber für lithographische Zwecke ungeeignet.

Bei der Herstellung von Kondensatoren aus Aluminium oder seinen Legierungen sind andererseits - im Gegensatz zur Herstellung von Druckplattenträgern - tiefe Löcher erwünscht. So beschreibt die JP-A-8011364 die elektrochemische Aufrauhung von Kondensatorfolien, bei denen ein Mischelektrolyt aus Salzsäure und Tripolyphosphat eingesetzt wird. Wie die Beispiele ausweisen, wird hierbei ein besonders vorbehandeltes Aluminium in einer Elektrolytlösung behandelt, die neben der genannten Komponente noch weitere Bestandteile wie Phosphorsäure, Salpetersäure, Schwefelsäure und Oxalsäure enthält, wodurch die für einen Kondensator erwünschten Eigenschaften erzielt werden.

Aufgabe der vorliegenden Erfindung ist es deshalb, ein Verfahren zur elektrochemischen Aufrauhung von Aluminium für Druckplattenträger vorzuschlagen, das es ermöglicht, eine gleichmässig aufgerauhte Oberflächentopographie bei einer grossen Bandbreite in den mittleren Rauhtiefewerten zu erzielen und lange Badstandzeiten zu realisieren.

Die Erfindung geht aus von dem bekannten Verfahren zur Herstellung von Druckplattenträgern aus Aluminium oder seinen Legierungen durch elektrochemische Aufrauhung in einer wässrigen Mischelektrolytlösung mit einem Gehalt an HCI und mindestens einem weiteren anorganischen Elektrolyten unter Einwirkung von Wechselstrom. Das erfindungsgemässe Verfahren ist dann dadurch gekennzeichnet, dass der Mischelektrolyt lediglich aus HCI und einer Verbindung aus der Gruppe kondensierter Phosphorsäuren und Amidosulfonsäure sowie deren wasserlösliche Alkalimetall- oder Ammoniumsalze als weiteren Elektrolyten besteht. In einer bevorzugten Ausführungsform besteht die wässrige Elektrolytlösung aus 0,5 bis 10,0%, insbesondere 0,8 bis 5,0% an HCI und 0,05 bis 5,0%, insbesondere 0,1 bis 2,0%, an dem weiteren Elektrolyten.

Zu den kondensierten Phosphorsäuren gehören insbesondere Diphosphorsäure (H₄P₂O₁) und verschiedene Polyphosphorsäuren (H,₊₂Pn0₃ₙ₊ᵢ mit beispielsweise n = 3 oder 6 oder HₙPₙ0₃ₙ mit beispielsweise n = 6) und zu den Salzen Natriumsalze dieser Säuren wie Natriumpyrophosphat (Na₄P₂0₇), Natriumtripolyhposphat (Na₅P₃0₁₀), Natriumhexametaphosphat (Na₆P₆0₁₈) und Natriumhexapolyphosphat (Na8Pr,019).

Zu den geeigneten Grundmaterialien für das erfindungsgemäss aufzurauhende Material zählen solche aus Aluminium oder einer seiner Legierungen, die beispielsweise einen Gehalt von mehr als 98,5 Gew.-% an Al und Anteile an Si, Fe, Ti, Cu und Zn aufweisen. Diese Aluminiumträgermaterialien können auch noch, gegebenenfalls nach einer Vorreinigung, vor der elektrochemischen Stufe mechanisch (z.B. durch Bürsten und/oder mit Schleifmittel-Behandlungen) aufgerauht werden. Alle Verfahrensstufen können diskontinuierlich mit Platten oder Folien durchgeführt werden, sie werden aber bevorzugt kontinuierlich mit Bändern durchgeführt.

Im allgemeinen liegen die Verfahrensparameter, insbesondere bei kontinuierlicher Verfahrensführung, in der elektrochemischen Aufrauhstufe in folgenden Bereichen: die Temperatur des Elektrolyten zwischen 20 und 60 °C, die Stromdichte zwischen 3 und 200 A/dm², die Verweilzeit eines aufzurauhenden Materialpunkts im Elektrolyten zwischen 1 und 300 sec und die Elektrolytströmungsgeschwindigkeit an der Oberfläche des aufzurauhenden Materials zwischen 5 und 100 cm/ sec; beim diskontinuierlich durchgeführten Verfahren liegen die erforderlichen Stromdichten eher im unteren Teil und die Verweilzeiten eher im oberen Teil der jeweils angegebenen Bereiche, auf die Strömung des Elektrolyten kann dabei auch verzichtet werden. Als Stromart wird meistens normaler Wechselstrom einer Frequenz von 50 bis 60 Hz eingesetzt, es sind jedoch auch modifizierte Stromarten wie Wechselstrom mit unterschiedlichen Amplituden der Stromstärke für den Anoden- und Kathodenstrom, niedrigere Frequenzen, Stromunterbrechungen oder Überlagerungen von zwei Strömen unterschiedlicher Frequenz und Wellenform möglich. Die mittlere Rauhtiefe R_{z} der aufgerauhten Oberfläche liegt dabei im Bereich von 1 bis 15 ₗum, insbesondere von 1,5 bis 8,0 µm. Dem wässrigen Elektrolyten können auch neben HCI und mindestens einem der weiteren anorganischen Elektrolyte noch Aluminiumionen in Form von Aluminiumsalzen, insbesondere 0,5 bis 5,0% an AICI₃ zugesetzt werden.

Die Vorreinigung umfasst beispielsweise die Behandlung mit wässriger NaOH-Lösung mit oder ohne Entfettungsmittel und/oder Komplexbildnern, Trichlorethylen, Aceton, Methanol oder anderen handelsüblichen sogenannten Aluminiumbeizen. Der Aufrauhung oder bei mehreren Aufrauhstufen auch noch zwischen den einzelnen Stufen kann noch zusätzlich eine abtragende Behandlung nachgeschaltet werden, wobei insbesondere maximal 2 g/m² abgetragen werden (zwischen den Stufen auch bis zu 5 g/m²); als abtragend wirkende Lösungen werden im allgemeinen wässrige Alkalihydroxidlösungen bzw. wässrige Lösungen von alkalisch reagierenden Salzen oder wässrige Säurelösungen auf der Basis von HN0₃, H₂S0₄ oder H₃P0₄ eingesetzt. Neben einer abtragenden Behandlungsstufe zwischen der Aufrauhstufe und einer nachfolgenden Anodisierstufe sind auch solche nicht-elektrochemischen Behandlungen bekannt, die im wesentlichen lediglich eine spülende und/oder reinigende Wirkung haben und beispielsweise zur Entfernung von bei der Aufrauhung gebildeten Belägen («Schmant») oder einfach zur Entfernung von Elektrolytresten dienen; im Einsatz sind für diese Zwecke beispielsweise verdünnte wässrige Alkalihydroxidlösungen oder Wasser.

Nach dem erfindungsgemässen elektromechanischen Aufrauhverfahren kann sich dann bevorzugt in einer weiteren anzuwendenden Verfahrensstufe eine anodische Oxidation des Aluminiums anschliessen, um beispielsweise die Abrieb- und die Haftungseigenschaften der Oberfläche des Trägermaterials zu verbessern. Zur anodischen Oxidation können die üblichen Elektrolyte wie H₂S0₄, H₃P0₄, H₂C₂0₄, Amidosulfonsäure, Sulfobernsteinsäure, Sulfosalicylsäure oder deren Mischungen eingesetzt werden; insbesondere werden H₂S0₄ und H₃P0₄ allein, in Mischung und/ oder in einem mehrstufigen Anodisierprozess verwendet.

Der Stufe einer anodischen Oxidation des Trägermaterials aus Aluminium können auch eine oder mehrere Nachbehandlungsstufen nachgestellt werden. Dabei wird unter Nachbehandlung insbesondere eine hydrophilierende chemische oder elektrochemische Behandlung der Aluminiumoxidschicht verstanden, beispielsweise eine Tauchbehandlung des Materials in einer wässrigen Polyvinylphosphonsäure-Lösung nach der DE-C-1621478 (= GB-A-1230447), eine Tauchbehandlung in einer wässrigen Alkalisilikat-Lösung nach der DE-B-1471707 (= US-A-3181461) oder eine elektrochemische Behandlung (Anodisierung) in einer wässrigen Alkalisilikat-Lösung nach der DE-A-2532769 (= US-A-3902976). Diese Nachbehandlungsstufen dienen insbesondere dazu, die bereits oftmals ausreichende Hydrophilie der Aluminiumoxidschicht noch zusätzlich zu steigern, wobei die übrigen bekannten Eigenschaften dieser Schicht mindestens erhalten bleiben.

Die erfindungsgemäss hergestellten Materialien werden als Träger für Offsetdruckplatten verwendet, d.h. es wird entweder beim Hersteller von vorsensibilisierten Druckplatten oder direkt vom Verbraucher eine strahlungsempfindliche Beschichtung ein- oder beidseitig auf das Trägermaterial aufgebracht. Als strahlungs(licht)empfindliche Schichten sind grundsätzlich alle Schichten geeignet, die nach dem Bestrahlen (Belichten), gegebenenfalls mit einer nachfolgenden Entwicklung und/oder Fixierung eine bildmässige Fläche liefern, von der gedruckt werden kann.

Neben den auf vielen Gebieten verwendeten Silberhalogenide enthaltenden Schichten sind auch verschiedene andere bekannt, wie sie z. B. in «Light-Sensitive Systems» von Jaromir Kosar, John Wiley & Sons Verlag, New York 1965 beschrieben werden: Die Chromate und Dichromate enthaltenden Kolloidschichten (Kosar, Kapitel 2); die ungesättigte Verbindungen enthaltenden Schichten, in denen diese Verbindungen beim Belichten isomerisiert, umgelagert, cyclisiert oder vernetzt werden (Kosar, Kapitel 4); die photopolymerisierbare Verbindungen enthaltenden Schichten, in denen Monomere oder Präpolymere gegebenenfalls mittels eines Initiators beim Belichten polymerisieren (Kosar, Kapitel 5); und die o-Diazochinone wie Naphthochinondiazide, p-Diazo-chinone oder Diazoniumsalz-Kondensate enthaltenden Schichten (Kosar, Kapitel 7). Zu den geeigneten Schichten zählen auch die elektrophotographischen Schichten, d.h. solche, die einen anor^{g}ani- schen oder organischen Photoleiter enthalten. Ausser den lichtempfindlichen Substanzen können diese Schichten selbstverständlich noch andere Bestandteile, wie z. B. Harze, Farbstoffe oder Weichmacher, enthalten.

Insbesondere können die folgenden lichtempfindlichen Massen oder Verbindungen bei der Beschichtung der nach dem erfindungsgemässen Verfahren hergestellten Trägermaterialien eingesetzt werden:
Positiv-arbeitende, o-Chinondiazide, insbesondere o-Naphthochinondiazide wie Naphthochinon-(1,2-diazid-(2)-sulfonsäureester oder -amide, die nieder- oder höhermolekular sein können, als lichtempfindliche Verbindung enthaltende Reproduktionsschichten, die beispielsweise in den DE-C-854890, 865109, 879203, 894959, 938233, 1109521, 1144705, 1118606, 1120273, 1124817 und 2331377 und den EP-A-0021428 und 0055814 beschrieben werden;
negativ-arbeitende Reproduktionsschichten mit Kondensationsprodukten aus aromatischen Diazoniumsalzen und Verbindungen mit aktiven Carbonylgruppen, bevorzugt Kondensationsprodukte aus Diphenylamindiazoniumsalzen und Formaldehyd, die beispielsweise in den DE-C-596731, 1138399, 1138400, 1138401, 1142871, 1154123, den US-A-2679498 und 3050502 und der GB-A-712606 beschrieben werden;
negativ-arbeitende, Mischkondensationsprodukte aromatischer Diazoniumverbindungen enthaltende Reproduktionsschichten, beispielsweise nach der DE-C-2065732, die Produkte mit mindestens je einer Einheit aus a) einer kondensationsfähigen aromatischen Diazoniumsalzverbindung und b) einer kondensationsfähigen Verbindung wie einem Phenolether oder einem aromatischen Thioether, verbunden durch ein zweibindiges, von einer kondensationsfähigen Carbonylverbindung abgeleitetes Zwischenglied wie einer Methylengruppe aufweisen;
positiv-arbeitende Schichten nach der DE-A-2610842, der DE-C-2718254 oder der DE-A-2928636, die eine bei Bestrahlung Säure abspaltende Verbindung, eine monomere oder polymere Verbindung, die mindestens eine durch Säure abspaltbare C-O-C-Gruppe aufweist (z. B. eine Orthocarbonsäureestergruppe oder eine Carbonsäureamidacetalgruppe) und gegebenenfalls ein Bindemittel enthalten;
negativ-arbeitende Schichten aus photopolymerisierbaren Monomeren, Photoinitiatoren, Bindemitteln und gegebenenfalls weiteren Zusätzen; als Monomere werden dabei beispielsweise Acryl-und Methacrylsäureester oder Umsetzungsprodukte von Diisocyanaten mit Partiaiestern mehrwertiger Alkohole eingesetzt, wie es beispielsweise in den US-A-2760863 und 3060023 und den DE-A-2064079 und 2361041 beschrieben wird;
negativ-arbeitende Schichten gemäss der DE-A-3036077, die als lichtempfindliche Verbindung ein Diazoniumsalz-Polykondensationsprodukt oder eine organische Azidoverbindung und als Bindemittel ein hochmolekulares Polymeres mit seitenständigen Alkenylsulfonyl- oder Cycloalkenylsulfonylurethan-Gruppen enthalten.

Es können auch photohalbleitende Schichten, wie sie z.B. in den DE-C-1117391, 1522497, 1572312,2322046 und 2322047 beschrieben werden, auf die erfindungsgemäss hergestellten Trägermaterialien aufgebracht werden, wodurch hoch-lichtempfindliche, elektrophotographischarbeitende Druckplatten entstehen.

Die aus den nach dem erfindungsgemässen Verfahren hergestellten Trägermaterialien erhaltenen beschichteten Offsetdruckplatten werden in bekannter Weise durch bildmässiges Belichten oder Bestrahlen und Auswaschen der Nichtbildbereiche mit einem Entwickler, beispielsweise einer wässrig-alkalischen Entwicklerlösung, in die gewünschte Druckform überführt.

Das erfindungsgemässe Verfahren vereinigt u.a. folgende Vorteile:
- Die Verfahrensprodukte weisen eine gleichmässige Oberflächentopographie auf, eine Eigenschaft, die sowohl die Stabilität der Druckauflage von aus diesen Trägermaterialien hergestellten Druckformen als auch die Wasserführung beim Drucken positiv beeinflusst.
- Es treten - verglichen mit reinen Salzsäureelektrolyten -weniger häufig «Narben» (= mit der Umgebungsaufrauhung verglichen markante Vertiefungen) auf, diese können sogar vollständig unterdrückt sein. _ _ _
- Gegenüber dem Einsatz von H₃P0₄ (siehe auch Vergleichsversuche weiter unten) werden gleichmässigere und flach aufgerauhte Oberflächenstrukturen erhalten, die weitgehend oder vollständig frei von einzelnen Narben (Löchern) sind.
- Zur Erzielung der genannten Oberflächeneigenschaften ist kein grosser apparativer Aufwand erforderlich, und diese Eigenschaften sind über einen grossen Bereich der Rauhstufe zu realisieren.
- Das Verfahren ermöglicht auch die Bildung von besonders flach und gleichmässig aufgerauhten Oberflächen, eine Eigenschaftskombination, die mit den bekannten Elektrolyten nicht in diesem Umfang zu erzielen ist.
- Der Mischelektrolyt im erfindungsgemässen Verfahren ist elektrochemisch stabil, d. h. es findet auch bei höherer Strombelastung (Spannung) praktisch keine Zersetzung statt.

In der vorstehenden Beschreibung und den nachfolgenden Beispielen bedeuten %-Angaben, wenn nichts anderes bemerkt wird, immer Gew.- %, Gew.-Teile stehen zu Vol.-Teilen im Verhältnis von g zu _{cm}³. Beispiele 1 bis 25 und Vergleichsbeispiele V1 bis V16

Ein Aluminiumblech wird zunächst während 60 sek in einer wässrigen Lösung eines Gehalts von 20 g NaOH pro bei Raumtemperatur gebeizt und anschliessend durch kurzes Tauchen in einer dem Aufrauhelektrolyten entsprechenden Lösung von ev. vorhandenen Alkaliresten befreit. Die Aufrauhung erfolgt in den aus den folgenden Tabellen jeweils ersichtlichen Elektrolytsystemen und unter den dort aufgeführten Bedingungen. Nach der Aufrauhung wird eine anodische Oxidation in einem wässrigen Elektrolyten mit einem Gehalt an H₂S0₄ und AI³⁺-Ionen bis zu einem Schichtgewicht von 3,0 g/m² durchgeführt.

Die Einordnung in die Qualitätsklassen (Oberflächentopographie) erfolgt durch visuelle Beurteilung unter dem Mikroskop, wobei einer homogenaufgerauhten und narbenfreien Oberfläche die Qualitätsstufe «1» (bester Wert) zugeteilt wird. Einer Oberfläche mit dicken Narben einer Grösse von mehr als 100 µm oder einer extrem ungleichmässig aufgerauhten bzw. fast walzblanken Oberfläche wird die Qualitätsstufe «10» (schlechtester Wert) zugeteilt. Dazwischenliegende Qualitäten werden mit «2» bis «9» bewertet. Alle Beispiele und die Vergleichsbeispiele werden mit symmetrischem Wechselstrom einer Frequenz von 50 Hz durchgeführt, wobei die eine Elektrode das Aluminiumblech und die andere eine Graphitplatte ist.

### Beispiel 26

Ein gemäss Beispiel 2 vorbereitetes Aluminiumblech wird bei 40 °C während 30 sec in eine wässrige Lösung mit einem Gehalt von 5 g/I an Polyvinylphosphonsäure getaucht und anschliessend mit vollentsalztem Wasser abgespült und getrocknet. Zur Herstellung einer lithographischen Druckplatte wird das Blech mit folgender negativ-arbeitender lichtempfindlicher Lösung beschichtet:
0,70 Gew.-Teile des Polykondensationsproduktes aus 1 Mol 3-Methoxy-diphenylamin-4-diazo- niumsulfat und 1 Mol 4,4'-Bis-methoxymethyl-diphenylether, ausgefällt als Mesitylensulfonat,
3,40 Gew.-Teile 85%ige wässrige H₃P0₄,
3,00 Gew.-Teile eines modifizierten Epoxidharzes, erhalten durch Umsetzen von 50 Gew.-Teilen eines Epoxidharzes mit einem Molgewicht unterhalb 1000 und 12,8 Gew.-Teilen Benzoesäure in Ethylenglykolmonomethylether in Gegenwart von Benzyltrimethylammoniumhydroxid,
0,44 Gew.-Teile feingemahlenes Heliogenblau G (C.I. 74100),
   62,00 Vol.-Teile Ethylenglykolmonomethylether,
   30,60 Vol.-Teile Tetrahydrofuran, und
   8,00 Vol.-Teile Essigsäurebutylester.

Nach der bildmässigen Belichtung und einer zügigen und schleierfreien Entwicklung mit einer wässrigen Lösung eines Gehalts an Na₂S0₄, MgS0₄, H₃P0₄, einem nichtionischen Tensid, Benzylalkohol und n-Propanol wird beim Drucken mit der Druckform eine sehr gute Farb-Wasser-Balance und eine hervorragende Schichthaftung festgestellt. Die Auflagenhöhe beträgt 200000.

### Beispiel 27

Auf eine gemäss Beispiel 15 hergestellte und nach Beispiel 26 nachbehandelte Aluminiumfolie wird die folgende positiv-arbeitende lichtempfindliche Lösung aufgebracht:
6,60 Gew.-Teile Kresol-Formaldehyd-Novolak (mit dem Erweichungsbereich 105 bis 120 °C nach DIN 53181)
1,10 Gew.-Teile des 4-(2-Phenyl-prop-2-yl)-phe- nylesters der Naphthochinon-(1,2)-diazid-(2)-sulfonsäure-(4),
0,60 Gew.-Teile 2,2'-Bis-[naphthochinon-(1,2)-diazid-(2)sulfonyloxy-(5)]-dinaphthyl-(1,1')-methan,
0,24 Gew.-Teile Naphthochinon-(1,2)-diazid-(2)-sulfonsäurechlorid-(4),
0,08 Gew.-Teile Kristallviolett,
91,36 Gew.-Teile Gemisch aus 4 Vol.-Teilen Ethylenglykolmonomethylether, 5 Vol.-Teilen Tetrahydrofuran und 1 Vol.-Teil Essigsäurebutylester.

Nach der bildmässigen Belichtung und Entwicklung in einer wässrigen Na₂Si0₃, Na₃P0₄ und NaH₂P0₄ enthaltenden Lösung druckt eine aus dieser Platte hergestellte Druckform eine Auflage von 160000.

### Beispiel 28

Ein gemäss Beispiel 23 erzeugtes Trägermaterial wird zur Herstellung einer elektrophotographisch arbeitenden Offsetdruckplatte mit folgender Lösung beschichtet:
10,00 Gew.-Teile 2-Vinyl-5-(4'-diethylaminophenyl)-4-(2'-chlorphenyl)-oxazol
10,00 Gew.-Teile eines Mischpolymerisats aus Styrol und Maleinsäureanhydrid mit einem Erweichungspunkt von 210 °C
0,02 Gew.-Teile ^{@}Rhodamin FB
300,00 Gew.-Teile Ethylenglycolmonomethylether

Die Schicht wird im Dunkeln mittels einer Corona auf etwa 400 V negativ aufgeladen. Die aufgeladene Platte wird in einer Reprokamera bildmässig belichtet und anschliessend mit einem elektrophotographischen Suspensionsentwickler, der durch Dispergieren von 3,0 Gew.-Teilen Magnesiumsulfat in einer Lösung von 7,5 Gew.-Teilen Pentaerythritharzester in 1200 Vol.-Teilen eines Isoparaffingemisches mit einem Siedebereich von 185 bis 210 °C erhalten worden war. Nach Entfernen der überschüssigen Entwicklerflüssigkeit wird der Entwickler fixiert und die Platte 60 sek in einer Lösung aus 35 Gew.-Teilen Natriummetasilikat . 9 H₂0, 140 Gew.-Teilen Glyzerin, 550 Gew.-Teilen Ethylenglykol und 140 Gew.-Teilen Ethanol getaucht. Die Platte wird dann mit einem kräftigen Wasserstrahl abgespült, wobei die nicht mit Toner bedeckten Stellen der Photoleiterschicht entfernt werden. Die Druckform ist dann druckfertig.

## Patentansprüche

1. Verfahren zur Herstellung von Druckplattenträgern aus Aluminium oder seinen Legierungen durch elektrochemische Aufrauhung in einer wässrigen Mischelektrolytlösung mit einem Gehalt an HCI und mindestens einem weiteren anorganischen Elektrolyten unter Einwirkung von Wechselstrom, dadurch gekennzeichnet, dass der Mischelektrolyt lediglich aus HCI und einer Verbindung aus der Gruppe kondensierter Phosphorsäuren und Amidosulfonsäure sowie deren wasserlösliche Alkalimetall- oder Ammoniumsalze als weiterem Elektrolyten besteht.

2. Verfahren nach Anspruch 1, dadurch gekennzeichnet, dass der Mischelektrolyt aus 0,5 bis 10,0 Gew.-% an HCI und 0,05 bis 5,0 Gew.-% an dem weiteren Elektrolyten besteht.

3. Verfahren nach einem der Ansprüche 1 oder 2, dadurch gekennzeichnet, dass der Mischelektrolyt aus 0,8 bis 5,0 Gew.-% an HCI und 0,1 bis 2,0 Gew.-% an dem weiteren Elektrolyten besteht.

4. Verfahren nach einem der Ansprüche 1 bis 3, dadurch gekennzeichnet, dass die kondensierte Phosphorsäure Di-phosphorsäure oder eine Polyphosphorsäure ist.

5. Anwendung des Verfahrens nach einem der Ansprüche 1 bis 4, zur Herstellung einer eine strahlungsempfindliche Schicht tragenden Offsetdruckplatte.

## Claims

1. Process for the production of printing plate supports from aluminium or-itsattoys, by means of electrochemical roughening in an aqueous mixed electrolyte solution containing HCI and at least one additional inorganic electrolyte, under the action of alternating current, wherein the mixed electrolyte only comprises HCI and a compound selected from the group including condensed phosphoric acids, amidosulfonic acid, and the water-soluble alkali metal salts or ammonium salts thereof, as the additional electrolyte.

2. A process as claimed in claim 1, wherein the mixed electrolyte contains from 0.5 to 10% by weight of HCI and from 0.05 to 5.0% by weight of the additional electrolyte.

3. A process as claimed in claim 1 or claim 2, wherein the mixed electrolyte contains from 0.8 to 5.0% by weight of HCI and from 0.1 to 2.0% by weight of the additional electrolyte.

4. A process as claimed in any of claims 1 to 3, wherein the condensed phosphoric acid comprises diphosphoric acid or a polyphosphoric acid.

5. Use of the process as claimed in any of claims 1 to 4 in the production of an offset-printing plate carrying a radiation-sensitive layer.

## Revendications

1. Procédé de préparation de supports de plaques d'impression en aluminium ou ses alliages par grainage électrochimique dans une solution aqueuse de mélange d'électrolytes contenant du HCI et au moins un autre électrolyte inorganique par action de courant alternatif, caractérisé en ce que le mélange d'électrolytes comprend HCI et un composé du groupe des acides phosphoriques condensés et l'acide amido-sulfonique ainsi que leurs sels de métaux alcalins ou d'ammonium solubles dans l'eau en tant que d'autre életrolyte.

2. Procédé selon la revendication 1, caractérisé en ce que le mélange d'électrolytes consists en 0,5 à 10% en poids de HCI et 0,05 à 5,0% en poids de l'autre électrolyte.

3. Procédé selon l'une des revendications 1 ou 2, caractérisé en ce que le mélange d'électrolytes consists en 0,8 à 5,0% en poids de HCI et 0,1 à 2,0% en poids de l'autre électrolyte.

4. Procédé selon l'une des revendications 1 à 3, caractérisé en ce que l'acide phosphorique condensé est l'acide diphosphorique ou une acide polyphosphorique.

5. Utilisation du procédé selon l'une des revendications 1 à 4 pour la préparation d'une plaque d'impression offset portant une couche photosensible.
